# EUROPÄISCHE PATENTSCHRIFT

(11) **EP 0 133 469 B1**
(45) Veröffentlichungstag und Bekanntmachung des Hinweises auf die Patenterteilung: **09.09.1987**
(21) Anmeldenummer: 84107504.7
(22) Anmeldetag: 28.06.1984
(51) Int. Cl.: G03G 5/04, G03G 5/05, G03G 13/26, C07C 49/92, C07C 49/12

(54) **Elektrophotographische Aufzeichnungsmaterialien mit verbesserter Photoempfindlichkeit**
Electrophotographic recording materials with improved photosensitivity
Matériaux d'enregistrement électrophotographiques à photosensibilité

(30) Priorität: 05.07.1983 DE 3324089
(43) Veröffentlichungstag der Anmeldung: 27.02.1985
(73) Patentinhaber: BASF Aktiengesellschaft, 67063 Ludwigshafen (DE)
(72) Erfinder: Hoffmann, Gerhard, Dr., D-6701 Otterstadt (DE); Neumann, Peter, Dr., D-6908 Wiesloch (DE)

## Beschreibung

Die Erfindung betrifft elektrophotographische Aufzeichnungsmaterialien mit elektrisch leitenden Trägern, Ladungsträger erzeugenden Verbindungen bzw. Sensibilisatoren, Ladungsträger transportierenden Verbindungen und speziellen Zusätzen.

Elektrophotographische Verfahren, dafür benötigte Materialien und verschiedene Varianten für den Aufbau von Aufzeichnungsmaterialien sind bekannt. Vorteilhaft für den Einsatz im Reproduktionssektor sind Materialien aus polymeren Bindemitteln, die an spezielle Anforderungen des jeweiligen Einsatzgebietes angepaßt werden können, niedermolekularen organischen Verbindungen, die in den Bindemitteln auch in höheren Konzentrationen löslich und zu einem Transport von Ladungsträgern des elektrischen Stromes befähigt sind, sowie Verbindungen, insbesondere Farbstoffe oder Pigmente, die durch Absorption des bildmäßig eingestrahlten, aktinischen Lichts Ladungsträger des elektrischen Stromes erzeugen und diese unter Mithilfe des von außen durch die elektrostatische Oberflächenladung aufgeprägten elektrischen Feldes auf die Ladung transportierenden Verbindungen übertragen können. Diese Ladungsträger erzeugenden Verbindungen können je nach Einsatzgebiet des Aufzeichnungsmaterials als eigene Schicht innerhalb einer Kompositstruktur eingebracht werden (vgl. DE-OS 22 20 408) oder in Form monodispers gelöster Farbstoffmoleküle in der Mischung aus Bindemittel und Ladungsträger transportierende Verbindungen vorhanden sein (vgl. DE-PS 1 058836). Das in der DE-OS 2220408 beschriebene mehrlagige elektrophotographische Aufzeichnungsmaterial besteht aus einem elektrisch leitfähigen Trägermaterial, einer ersten, Farbstoff enthaltenden, etwa 0,005 bis 2gm dicken, durch Belichtung mit aktinischem Licht Ladungsträger des elektrischen Stromes erzeugenden Schicht aus im Dunkeln isolierenden, organischen Materialien mit mindestens einer Ladungen transportierenden Verbindung.

Es ist auch bekannt, photohalbleitende organische Verbindungen zur Herstellung von elektrophotographischen Druckformen und insbesondere elektrophotographischen Offsetdruckformen zu verwenden (vgl. DE-PS 1 117 391 und 1 120 875, DE-AS 15 22 497 und 2726116).

Die gestiegenen Anforderungen an Reproduktionssysteme verlangen eine Vielfalt von Aufzeichnungsmaterialien und -systemen, um für spezielle Probleme optimale Lösungen aussuchen zu können. Gewünscht sind eine gute Auflösung und eine gute Betonerung. Die oft beanstandete ungenügende Betonerung, die auf eine ungünstige Feldstärkedifferenzierung zwischen belichteten und unbelichteten Flächen hinweist, ist hierbei oft auf eine zu hohe Dunkelleitfähigkeit des Aufzeichnungsmaterials im beladenen Zustand zurückzuführen, so daß eine ungenügende Oberflächenladungsdichte vor der aktinischen bildmäßigen Belichtung vorliegt.

Ganz besonders erwünscht ist eine hohe Photoempfindlichkeit, um die erforderlichen Prozeßzeiten zu verringern. Insbesondere bei der Herstellung von elektrophotographischen Offsetdruckplatten spielt die notwendige Belichtungszeit eine wichtige Rolle. Hier werden aber die bestehenden Systeme häufig kritisiert.

Der vorliegenden Erfingung lag die Aufgabe zugrunde, elektrophotographische Aufzeichnungsmaterialien insbesondere für die Herstellung von elektrophotographischen Druckformen, wie Offsetdruckformen, zu entwickeln, die eine verbesserte Photoempfindlicheit, gleichzeitig ein geringes Dunkelleitvermögen und eine gute Auflösung aufweisen.

Es wurde nun gefunden, daß man so verbesserte elektrophotographische Aufzeichnungsmaterialien mit elektrisch leitenden Trägern, Ladungsträger erzeugenden Verbindungen bzw. Sensibilisatoren, Ladungsträger transportierenden Verbindungen Bindemitteln und Zusätzen erhält, wenn sie als Zusätze 0,5 bis 30 Gew.-%, vorzugsweise aber 3 bis 15 Gew.-%, bezogen auf den Bindemittelanteil in der Ladungsträger transportierende Verbindungen enthaltenden Schicht, eines Metall-1,3-Diketon-Komplexes der Formel (I) enthalten, worin
R' und R² einen substituierten oder unsubstituierten Alkylrest,
R³ Wasserstoff oder einen substituierten oder unsubstituierten Alkylrest,
M ein Element der Ordnungszahl 21 (Scandium), 39 (Yttrium) oder 57 bis 71 und
n die Zahl 3 oder, falls M = Cerium (O.Z. 58) ist, auch die Zahl 4 bedeuten.

Bevorzugt sind solche Verbindungen der Formel (I), in der R' und R², die gleich oder verschieden sein können, einen Methyl-, Ethyl-, Isopropyl-, tert.-Butyl-, Trifluormethyl- oder Heptafluorpropylrest darstellen,
R³ Wasserstoff ist,
M die Elemente Lanthan, Cerium, Praseodym, Neodym, Europium, Dysprosium, Holmium oder Ytterbium, und
n die Zahl 3 bedeuten.

Besonders bevorzugt sind solche Verbindungen der Formel (I), in der R' und R², die gleich oder verschieden sein können, einen Methyl-, Heptafluorpropyl- oder tert. Butylrest,
R³ Wasserstoff,
M die Elemente Praseodym, Europium oder Holmium und
N die Zahl 3 bedeuten.

Als 1,3-Diketone, die mit den Metallen Komplexe der Formel (I) bilden können, seien folgende Verbindungen genannt :
2,4-Pentandion, 1,1,1-Trifluor-2,4-pentadion, 1,1,1,5,5,5-Hexafluor-2,4-pentandion, 2,4-Hexandion, 5-Methyl-2,4-Hexandion, 5,5-Dimethyl-2,4-hexandion, 1,1,1-Trifluor-2,4-hexandion, 1,1,1-Trifluor-5-methyl-2,4-hexandion, 1,1,1-Trifluor-5,5-dimethyl-2,4-hexandion, 1,1,1,5,5,6,6,7,7,7-Decafluor-2,4-heptandion, 3,5-Heptandion, 2,2,6-Trimethyl-3,5-heptandion, 2,2,6,6-Tetramethyl-3,5-heptandion (Dipivalomethan), 1,1,1,2,2,3,3-Heptafluor-7,7-dimethyl-4,6-octandion, 2,4-Decandion oder 2,4-Heneicosandion. Von diesen sind 2,2,6,6-Tetramethyl-3,5-heptandion (Dipivalomethan) oder 1,1,1,2,2,3,3-Heptafluor-7,7-dimethyl-4,6-octandion ganz besonders bevorzugt.

Die erfindungsgemäß verwendeten Verbindungen sind bekannt bzw. können nach bekannten Methoden hergestellt werden, z. B. nach den in Gmelin Handbuch der Anorganischen Chemie, Syst. Nr. 39 Seltene Erden, Bd. D3, 8. Auflage 1981, S. 65 ff. angegebenen Methoden.

Ganz besonders überraschend ist, daß der erfindungsgemäße Zusatz der Metall-1,3-Diketon-Komplexe die Photoempfindlichkeit stark verbessert und gleichzeitig auch die maximale Potentialakzeptanz der elektrophotographischen Aufzeichnungsmaterialien deutlich erhöht, ohne die Dunkeleigenschaften zu verändern, so daß auch gleichzeitig zur Photoempfindlichkeit eine verbesserte Differenzierung zwischen belichteten und unbelichteten Flächen der beladenen Oberfläche auftritt.

Es ist dem Fachmann bekannt, daß Metallhalogenide - wie Zinkchlorid,, Magnesiumbromid, Aluminiumchlorid - und Ketone - wie Acetophenon, Benzophenon, Benzil - auch in geringen Mengen die Photoempfindlichkeit gewisser organischer Photohalbleiterschichten verbessern können (z. B. US 3 037 861, US 3 553 009, US 3 620 723). Es hat sich auch bestätigt, daß Zusätze von Metallhalogeniden und Ketonen nicht die erfindungsgemäßen Wirkungen erbringen. Der erfindungsgemäß erzielte Effekt der Metall-1,3-Diketon-Komplexe ist aus den bekannten Zusätzen für den Fachmann nicht ableitbar.

Die erfindungsgemäß verwendeten, die Photoempfindlichkeit verbessernden Metall-1,3-Diketon-Komplexe können mit Vorteil sowohl in einschichtig als auch in mehrschichtig auf elektroleitfähige Träger aufgebrachten Aufzeichnungssystemen verwendet werden.

Geeignete einschichtige Systeme weisen bevorzugt auf einem leitfähigen Trägermaterial eine Schicht aus (a) 45 bis 75 Gewichtsteilen eines Bindemittels, (b) 30 bis 60, insbesondere 35 bis 50 Gewichtsteilen einer Ladungsträger transportierenden Verbindungen, (c) ggf. 5 bis 25 Gewichtsteilen eines weiteren, im wesentlichen inaktiven Bindemittels, (d) 0,05 bis 0,8 Gewichtsteilen einer bei aktinischer Belichtung Ladungsträger erzeugenden Verbindung, insbesondere eines geeigneten Farbstoffs und (e) 0,5 bis 30, insbesondere 3 bis 15 Gew.-%, bezogen auf den Bindemitelanteil, eines oder mehrerer der erfindungsgemäßen Metall-1,3-Diketon-Komplexe auf. Die Schichten werden mit Vorteil aus einer ca. 5 gew.%igen Lösung in einem geeigneten organischen Lösungsmittel auf das gereinigte leitfähige Trägermaterial so aufgebracht, daß nach dem Ablüften des Lösungsmittels eine Trockenschichtdicke von ca. 0,8 bis 40 µm (je nach Verwendungszweck, bei elektrophotographischen Druckformen insbesondere 0,8 bis 6 µm) resultiert.

Geeignete Mehrschichtsysteme haben mit Vorteil auf einem elektroleitfähigen Trägermaterial (a) eine Schicht mit Ladungsträger erzeugenden Verbindungen und (b) eine weitere Schicht mit (b1) mindestens einer Ladungsträger transportierenden Verbindung, (b2) mindestens einem organischen Bindemittel und (b3) ggf. weiteren, insbesondere die mechanischen Eigenschaften der Schicht verbessernden Zusätzen, wobei die Schicht (b) 0,5 bis 30 und bevorzugt 3 bis 15 Gew.-%. bezogen auf den Bindemittelanteil, eines oder mehrere der erfindungsgemäßen Metall-1,3-Diketon-Komplexe enthält. Mit Vorteil enthält die Schicht (b) 30 bis 60 Gewichtsteile von (b1), 45 bis 75 Gewichtsteile von (b2) und ggf. 5 bis 25 Gewichtsteile der Zusätze (b3).

Die erste Schicht wird vorteilhaft in einer Dicke von 0,005 bis 5, insbesondere 0,1 bis 0,9 µm aus Lösung in einem geeigneten Lösungsmittel auf das Trägermaterial aufgetragen. Nach dem Auftrag erfolgt mit Vorteil der Auftrag der zweiten Schicht in einer Dicke, daß nach dem Trocknen der Kompositstruktur eine Schichtdicke von 5 bis 25, insbesondere 7 bis 15 µm resultiert.

Als elektrisch leitende Träger sind prinzipiell alle leitfähigen Trägermaterialien verwendbar, soweit sie für das Einsatzgebiet geeignet sind. Bevorzugt sind je nach Einsatzgebiet der Aufzeichnungsmaterialien Aluminium-, Zink-, Magnesium-, Kupfer- oder Mehrmetallplatten, z. B. rohe oder vorbehandelte, z. B. aufgerauhte und/oder anodisierte Aluminiumbleche, Aluminiumfolien, Polymerfilme mit metallisierter Oberfläche wie aluminiumbedampfte Polyethylenterephthalatfilme oder auch elektrisch leitende Spezialpapiere. Träger für Druckformen haben vorteilhaft eine Dicke von 0,08 bis ca. 0,3 mm.

Die Art der geeigneten organischen Bindemittel für die Schichten richtet sich nach dem beabsichtigten Verwendungszweck der Aufzeichnungsmaterialien. Für den Kopiersektor eignen sich z. B. Celluloseether, Polyesterharze, Polyvinylchloride, Polycarbonate, Copolymere, wie Styrol-Maleinsäureanhydrid-Copolymere oder Vinylchlorid-Maleinsäureanhydrid-Copolymere oder Mischungen solcher Bindemittel. Bei ihrer Auswahl spielen ihre filmbildenden und elektrischen Eigenschaften, ihre Haftfestigkeit auf dem Trägermaterial und ihre Löslichkeitseigenschaften eine besondere Rolle. Insbesondere bei Aufzeichnungsmaterialien für die Herstellung elektrophotographischer Druckplatten, und besonders bei denen für den Offsetdruck, sind solche besonders geeignet, die in basischen, wäßrigen oder alkoholischen Lösungsmitteln löslich sind. Dies sind vor allem Substanzen mit alkalilöslich machenden. Gruppen wie Anhydrid-, Carboxyl-, Sulfonsäure-, Phenol- oder Sulfonimid-Gruppierungen. Bevorzugt sind Bindemittel, insbesondere solche mit hohen Säurezahlen, die in basischen wäßrigalkoholischen Lösungsmittelsystemen leicht löslich sind und ein mittleres Molekulargewicht (Gewichtsmittel), von 800 bis 150000 und insbesondere 1 200 und 80000 aufweisen. Geeignet sind z. B. Copolymerisate aus Methacrylsäure und Methacrylsäureestern, besonders Copolymerisate aus Styrol und Maleinsäureanhydrid und aus Styrol, Methacrylsäure und Methacrylsäureester, soweit sie die vorstehende Löslichkeitsbedingung aufweisen. Obwohl bekanntermaßen Bindemittel mit freien Carboxylgruppen die Dunkelleitfähigkeit der elektrophotographischen Schichten in unerwünschter Weise erhöhen und dadurch zu schlechten Betonerungsergebnissen führen, lassen sich solche Bindemittel leicht an die verwendeten Ladungstransportverbindungen anpassen. So hat sich gezeigt, daß Copolymerisate aus Styrol, Maleinsäureanhydrid und Acryl- oder Methacrylsäure, die einen Anteil von einpolymerisiertem Maleinsäureanhydrid von 5 bis 50 Gew.-% und einen Anteil von einpolymerisierter Acryl- oder Methacrylsäure von 5 bis 35 und insbesondere 10 bis 30Gew.-% aufweisen, befriedigende elektrophotographische Schichten mit hinreichender Dunkelleitfähigkeit ergeben. Sie weisen eine hervorragende Löslichkeit in Auswaschmitteln aus 75 Gew.-% Wasser, 23 Gew.-% Isobutanol und 2 Gew.-% Soda auf, sind aber in offsettypischem Wischwasser unlöslich.

Geeignete Ladungsträger erzeugende Verbindungen bzw. Sensibilisatoren sind z. B. für einschichtig aufgetragene Systeme, wie sie auch zur Herstellung elektrophotographischer Druckformen dienen, Farbstoffe aus der Triarylmethanreihe, Xanthenfarbstoffe und Cyaninfarbstoffe. Sehr gute Ergebnisse wurden mit Rhodamin B (C.I. 45170), Rhodamin 6 G (C.I. 45160), Malachitgrün (C.I. 42000), Methylviolett (C.I. 42535) und Kristallviolett (C.I. 42555) erhalten. Bei mehrschichtig aufgetragenen Systemen liegt der Farbstoff oder das Pigment in einer separaten Ladungsträger erzeugenden Schicht vor. Hier sind Azofarbstoffe, Phthalocyanine, Isoindolinfarbstoffe und Perylentetracarbonsäurederivate besonders wirksam. Gute Ergebnisse werden mit Perylen-3,4 : 9,10-tetracarbonsäurediimidderivaten erzielt, wie sie in den DE-OS 31 10 954 und 31 10 960 beschrieben sind.

Geeignete Ladungsträger der elektrischen Stromes transportierende Verbindungen sind dem Fachmann bekannt. Erwähnt seien Oxazolderivate (DBP 11 20 875), Oxdiazolderivate (DBP 10 58 836), Triazolderivate (DBP 10 60 260), Azomethine (US 3 041 165), Pyrazolinderivate (DBP 10 60 714) und Imidazolderivate (DBP 1106599). Bevorzugt sind Benztriazolderivate (deutsche Patentanmeldung P 32 15 968.4) und Hydrazonderivate (deutsche Patentanmeldung P 32 01 202.0). Es handelt sich meist um niedermolekulare, mit den organischen Bindemitteln in der erforderlichen Menge gut verträgliche Verbindungen. Es sind aber auch polymere Ladungstransportverbindungen einsetzbar, z. B. Poly(N-vinylcarbazol).

Für die jeweilige Verwendung kann das erfindungsgemäße elektrophotographische Aufzeichnungsmaterial übliche Zusätze enthalten, z. B. Verlaufmittel und Weichmacher in der photoleitfähigen Schicht oder Haftvermittler zwischen Träger und Schicht.

Die erfindungsgemäßen elektrophotographischen Aufzeichnungsmaterialien zeichnen sich durch eine Kombination sehr guter Eigenschaften, insbesondere einer hohen Photoleitfähigkeit bei gleichzeitig sehr niedriger Dunkelleitfähigkeit aus, so daß die Schichten für die Kopiertechnik sehr geeignet sind.

Deutliche Vorteile weisen sie bei der Verwendung für die Herstellung von elektrophotographischen Druckformen auf und genügen hierbei hohen Ansprüchen im Hinblick auf das Auflösungsvermögen und die Druckauflage. Die hohe Lichtempfindlichkeit erlaubt eine starke Senkung der Belichtungszeit bei der Verarbeitung in der Reprokamera gegenüber handelsüblichen Materialien. Aus einer sehr randscharfen Bildwiedergabe resultiert eine gute Auflösung. Durch einen hohen Ladungskontrast können auch feine Rasterpunkte in den lichten Tonwertbereichen gut wiedergegeben werden. Ferner führt die Belichtung der Schichten zur sehr geringen Restspannungen und die bei der Betonerung erhaltenen Bilder zeichnen sich durch gute Grundfreiheit in den Nichtbildbereichen aus.

Die Herstellung elektrophotographischer Offsetdruckformen erfolgt wie üblich durch eine elektrostatische Aufladung des elektrophotographischen Aufzeichnungsmaterials mittels einer Hochspannungscorona, eine direkt nachfolgende bildmäßige Belichtung, die Entwicklung des vorliegenden elektrostatischen, latenten Ladungsbildes mittels eines Trocken- oder Flüssigtoners, die Fixierung des Toners durch einen nachgeschalteten Schmelzvorgang und die Entfernung der unbetonerten, photohalbleitenden Schicht mittels eines geeigneten Auswaschlösemittels. Die so erhaltene Druckform kann in bekannter Weise für den Offsetdruck noch vorbereitet werden, z. B. durch eine Hydrophilierung und Gummierung der wasserführenden Oberfläche.

Die folgenden Beispiele sollen die Erfindung zusätzlich erläutern. Die genannten Teile und Prozente beziehen sich auf das Gewicht.

Die Schichten werden mit einer Gleichspannungscorona von -8,5 kV in 1 cm Abstand gleichmäßig auf ein Oberflächenpotential von -600 Volt aufgeladen und dann mit dem weißen Licht einer Xenonhochdrucklampe mit einer Beleuchtungsstärke von 10 µW · cm^{―2} in der Schichtebene belichtet. Der photoinduzierte Potentialabfall während der Belichtung wird zeitlich solange verfolgt, bis das Oberflächenpotential auf unter 5 % des ursprünglich vorhandenen Wertes gefallen ist. Dann wird die Zeit ermittelt, die bis zum Abfall des Oberflächenpotentials um die Hälfte, berichtigt um den Betrag des Dunkelabfalls, verstreicht. Die Halbwertsphotoempfindlichkeit als Produkt aus Halbwertszeit und Beleuchtungsstärke in Plattenebene wird in µJ · cm-² angegeben. Weiterhin werden gegebenenfalls nach der xerographischen Methode die maximale Potentialakzeptanz in Volt, die Zeit bis zur Aufladung der Aufzeichnungsmaterialien auf―500 Volt bei einer Coronaspannung von -8,5 kV in 10 mm Abstand, der Potentialabfall im Dunkeln in 20 Sekunden und der gesamte photoinduzierte Potentialabfall in % bei einer eingestrahlten Energie von 1 mJ . cm-² ermittelt.

### Beispiel 1

55 Teile eines Copolymerisats aus 70% Styrol, 6 % Maleinsäureanhydrid und 24% Acrylsäure mit einem mittleren Molekulargewicht M̅_{w} von etwa 2000, 45 Teile 2-(N,N-Diethylphenyl)-6-methoxybenz- triazol-1,2,3, 0,6 Teile Methylviolett (C.I. 42535) und 5 Teile Tris(dipivalomethanato)-europium Eu(DPM)₃ (C₃₃H₅₇EuO₆) werden in einem Gemisch aus Tetrahydrofuran und Essigsäureethylester gelöst, die Lösung wird auf einen elektrisch leitfähigen Träger aus einem elektrolytisch aufgerauhten und danach anodisch oxidierten Aluminiumblech von 0,15 mm Dicke so aufgetragen, daß nach dem Abflüften des Lösungsmittels und 30 minütigem Trocknen bei 85 °C eine Trockenschichtdicke von 4 µm resultiert. Die xerographische Prüfung ergibt eine Halbwertsphotoempfindlichkeit von 20,7µJ · cm-².

### Vergleichsbeispiel 1

Es wird wie in Beispiel 1 verfahren, jedoch wird der Zusatz des Tris(dipivalomethanato)-europium unterlassen. Es wird eine Halbwertsphotoempfindlichkeit von 35,4 µJ · cm-² gemessen.

### Vergleichsbeispiel 2

Es wird wie in Beispiel 1 verfahren, jedoch wird anstelle des Tris(dipivalomethanato)-europium die gleiche Menge an reinem Dipivalomethan (C₁₁H₂₀O₂) eingesetzt. Die Halbwertsphotoempfindlichkeit beträgt 29,5 µJ · cm-².

### Vergleichsbeispiel 3

Es wird wie in Beispiel 1 verfahren, jedoch wird das Tris(dipivalomethanato)-europium durch die gleiche Menge an Europiumperchlorat (Eu(C10₄)₃) (vorgelöst in wenig Wasser) ersetzt. Es wird eine Halbwertsphotoempfindlichkeit von 34,7 µj · cm-² ermittelt.

### Beispiele 2 und 3

Es wird wie in Beispiel 1 verfahren, jedoch wird das Tris(dipivalomethanato)-europium durch Tris[1,1,1,2,2,3,3-heptafluor-7,7-dimethyloctandionato-(4,6)]-holmium Ho(FOD)₃ (C₃₀H₃()F₂₁H₀O₆), Beispiel 2) bzw. Tris(dipivalomethanato)-praseodym Pr(DPM)₃ (C₃₃H₅₇PrO₆) Beispiel 3) ersetzt. Die Halbwertsphotoempfindlichkeiten betragen 21,6 (µj · cm-2 und 16.5 µJ · cm-2.

### Beispiel 4

60 Teile eines Copolymerisats aus 80 % Styrol und 20 % Acrylsäure mit einem mittleren Molekulargewicht von 1600, 36 Teile p-Diethylaminobenzaldehyddiphenylhydrazon, 1 Teil Rhodamin 6 G (C.I. 45160) und 8 Teile Tris(dipivalomethanato)-praseodym werden in Tetrahydrofuran/Methylglykol 1 : 1 gelöst und in einer Trockenschichtdicke von 5,5 µm auf ein feingebürstetes Aluminiumblech aufgetragen. An diesem elektrophotographischen Aufzeichnungsmaterial wird eine Halbwertsphotoempfindlichkeit von 10,8 µJ · cm^{―2} ermittelt.

### Vergleichsbeispiel 4

Es wird wie in Beispiel 4 verfahren, jedoch wird das Tris(dipivalomethanato)-praseodym weggelassen. Die Halbwertsphotoempfindlichkeit beträgt nun 16,2µJ · cm-2.

### Beispiel 5

50 Teile eines Copolymerisats aus 60 % Styrol und 40 % einer mit Methanol halbveresterten Maleinsäure mit einem mittleren Molekulargewicht M_{w} von 10 000, 50 Teile 2-(4'-Diethylaminophenyl)-benztriazol-1,2,3, 0,2 Teile Kristallviolett (C.I. 42555) und 4 Teile Tris(dipivalomethanato)-europium werden aus einer 5 %igen Lösung in Tetrahydrofuran auf eine elektrolytisch aufgerauhte und anodisierte Aluminiumfolie von 0,15 mm Dicke in einer Trockenschichdicke von etwa 4 µm aufgebracht.

Diese Druckplatte wird nach einer Aufladung mittels einer Hochspannungscorona in einer Kamera bildmäßig 12 Sekunden belichtet. Danach wird mit einem Pulvertoner entwickelt, der bei 160 °C abriebfest eingebrannt wird. Die unbetonerte Schicht wird mit einem Gemisch aus 0,5 % Soda, 25 % Isopropanol und 74,5 % Wasser abgewaschen, wodurch die Aluminiumoberfläche freigelegt wird. Die Lösungen werden mit einem Wattebausch über die Schicht gestrichen. Man erhält die im Offsetdruck erwünschte Differenzierung in hydrophile und oleophile Bereiche, wobei die Trägeroberfläche die hydrophilen Bereiche liefert.

Anschließend an die Behandlung mit der alkalischen Flüssigkeit wird die Druckplatte mit Wasser nachgespült und durch Überwischen mit verdünnter Phosphorsäurelösung die Hydrophilie der Trägeroberfläche weiter erhöht. Nach Einfärben mit fetter Farbe wird auf bekannte Weise in Offsetdurckmaschinen damit gedruckt.

### Beispiel 6 und Vergleichsbeispiel 5

55 Teile eines Copolymerisats aus 55 % Styrol, 30 % Acrylsäure und 15 % Maleinsäureanhydrid mit einem mittleren Molekulargewicht M_{w} von 35 000, 45 Teile 2-(N,N-Diethylaminophenyl)-benztriazof-1,2,3, 0,6 Teile Methylviolett (C.I. 42535) und 6 Teile Tris(dipivalomethanato)-praseodym werden in einem Gemisch aus Tetrahydrofuran und Methylglykolacetat gelöst und als Schicht mit einer Trockenschichtdicke von 3,5 µm auf ein feingebürstetes Aluminiumblech aufgebracht. Die Vergleichsschicht 5 ist wie Beispiel 6 aber ohne das Tris(dipivalomethanato)-praseodym hergestellt. Nach der xerographischen Methode werden an den beiden Schichten (Vergleichsbeispiel in Klammern) folgende Kenndaten gemessen :
a) Zeit bis zur Aufladung auf -500 V (-8,5 kV, 10 mm) : 2,1 s (2,2s);
b) maximale Potentialakzeptanz : 1 300 V (1 100 V) ;
c) Dunkelabfall (20 s, - 600 V) : 11 % (16 %) ;
d) photoinduzierter Potentialabfall (1 mJ - cm-²) : 88 % (79 %).

### Beispiel 7 und Vergleichsbeispiel 6

Auf einer Polyethylenterephthalatfolie mit einer aufgedampften, leitfähigen Aluminiumschicht in einer Dicke von etwa 300 A wird eine Schicht aus 60 Teilen eines chlorierten Perylen-3,4 : 9,10-tetracarbonsäurediimidbisbenzimidazols mit einem Chlorgehalt von etwa 38 % und 50 Teilen eines handelsüblichen Copolymerisats aus Vinylchlorid, Acrylsäure und einem Maleinsäurediester in einer Dicke von etwa 0,55 µm als Ladungsträger erzeugende Schicht aufgebracht.

Auf diese Ladungsträger erzeugende Schicht wird aus einer Lösung in Essigsäureethylester eine Ladungstransportschicht aus 45 Teilen eines handelsüblichen Polycarbonat-Bindemittels mit einem Schmelzbereich von 220 bis 230 °C, 10 Teile eines Polyesters mit einer Säurezahl von etwa 40 und einem Molekulargewicht von ca. 4500, 40 Teilen p-Diethylaminobenzaldehyddiphenylhydrazon und 4 Teilen Tris(dipivalomethanato)-praseodym so aufgebracht, daß nach dem Ablüften des Lösungsmittels und 30 minütigem Trocknen bei 80 °C eine Trockenschichtdicke von 12 wm resultiert.

An dieser Schicht wird eine Halbwertsphotoempfindlichkeit von 2,35 µJ · cm-² ermittelt. Die gleiche Schicht ohne Tris(dipivalomethanato)-praseodym hat eine Halbwertsphotoempfindlichkeit von etwa 4,8 µJ · cₘ-2_{.}

Wird die Schicht des Beispiels 7 als Kopierfolie in einem handelsüblichen Kopiergerät mit Trockentoner verwendet, so können damit Kopien von guter Qualität und in hoher Anzahl hergestellt werden.

## Patentansprüche

1. Elektrophotographische Aufzeichnungsmaterialien mit elektrisch leitenden Trägern, Bindemitteln, Ladungsträger erzeugenden Verbindungen bzw. Sensibilisatoren, Ladungsträger transportierenden Verbindungen und Zusätzen, dadurch gekennzeichnet, daß sie als Zusatz 0,5 bis 30 Gew.-%, bezogen auf den Bindemittelanteil in der Ladungsträger transportierende Verbindungen enthaltenden Schicht, eines Metall-1,3-Diketon-Komplexes der Formel enthalten, worin
R' und R² einen substituierten oder unsubstituierten Alkylrest,
R³ Wasserstoff oder einen substituierten oder unsubstituierten Alkylrest,
M ein Element der Ordnungszahl 21, 39 oder 57 bis 71 und
n die Zahl 3 oder, falls M = Cerium (O.Z. 58) ist, auch die Zahl 4 bedeuten.

2. Elektrophotographische Aufzeichnungsmaterialien nach Anspruch 1, dadurch gekennzeichnet, daß sie den 1,3-Diketon-Komplex in einer Menge von 3 bis 15 Gew.-% enthalten.

3. Elektrophotographische Aufzeichnungsmaterialien nach einem der Ansprüche 1 oder 2, dadurch gekennzeichnet, daß sie als 1,3-Diketon-Komplex Tris(dipivalomethanato)-europium enthalten.

4. Elektrophotographische Aufzeichnungsmaterialien nach einem der, Ansprüche 1 oder 2, dadurch gekennzeichnet, daß sie als 1,3-Diketon-Komplex Tris(dipivalomethanato)-praseodym enthalten.

5. Elektrophotographische Aufzeichnungsmaterialien nach einem der Ansprüche 1 oder 2, dadurch gekennzeichnet, daß sie als 1,3-Diketon-Komplex Tris [1,1,1,2,2,3,3-heptafluor-7,7-dimethyloctandionato-(4,6)]-holmium enthalten.

6. Elektrophotographische Aufzeichnungsmaterialien nach einem der Ansprüche 1 bis 5, dadurch gekennzeichnet, daß sie einen elektrisch leitenden Träger, eine Schicht mit Ladungsträger erzeugenden Verbindungen und eine weitere Schicht mit Ladungsträger transportierenden Verbindungen, welche 0.5 bis 30 Gew.-%, bezogen auf das Bindemittel dieser Schicht, eines Metall-1,3-Diketons-Komplexes gemäß Anspruch 1 enthält, aufweisen.

7. Aufzeichnungsmaterialien zur Herstellung elektrophotographischer Druckformen gemäß einem der Ansprüche 1 bis 5, dadurch gekennzeichnet, daß sie auf einem für Druckformen geeigneten Trägermaterial einer Dicke von 0,08 bis 0,6 mm eine photohalbleitende Schicht aufweisen, die
a) mindestens ein Bindemittel,
b) mindestens eine Ladungsträger transportierende Verbindung,
c) mindestens einen Farbstoff als Sensibilisator,
d) mindestens einen Metall-1,3-Diketon-Komplex gemäß Anspruch 1 und
e) ggf. weitere Zusätze
enthält.

8. Aufzeichnungsmaterialien gemäß Anspruch 7, dadurch gekennzeichnet, daß das Bindemittel in basischen wäßrigen oder wäßrig-alkoholischen Lösungsmitteln löslich ist.

9. Aufzeichnungsmaterialien gemäß Anspruch 7 oder 8, dadurch gekennzeichnet, daß das Bindemittel ein Copolymerisat aus Styrol, Maleinsäureanhydrid und Acryl- und/oder Methacrylsäure mit einem Anteil an einpolymerisierten Maleinsäureanhydrid-Gruppen von 5 bis 50 Gew.-% und einem Anteil an einpolymerisierten Acryl- und/oder Methacrylsäure-Gruppen von 5 bis 35 Gew.-% ist.

10. Verwendung der elektrophotographischen Aufzeichnungsmaterialien gemäß Ansprüchen 1 bis 6 für reprographische Zwecke.

11. Verwendung der elektrophotographischen Aufzeichnungsmaterialien gemäß einem der Ansprüche 1 bis 6 oder 7 bis 9 zur Herstellung elektrophotographischer Druckformen, insbesondere Offsetdruckformen.

## Claims

1. An electrophotographic recording material comprising an electrically conductive base, a binder, a charge carrier-producing compound or sensitizer, a charge carrier-transporting compound and additives, characterized in that it contains, as an additive, from 0.5 to 30 % by weight, based on the amount of binder present in the layer containing the charge carrier-transporting compound, of a metal-1,3-diketone complex of the formula where
R' and R² are each unsubstituted or substituted alkyl,
R³ is hydrogen or substituted or unsubstituted alkyl,
M is an element of atomic number 21, 39 or 57-71, and
n is 3 or, if M is cerium (atomic number 58), may also be 4.

2. An electrophotographic recording material as claimed in claim 1, characterized in that it contains from 3 to 15% by weight of the 1,3-diketone complex.

3. An electrophotographic recording material as claimed in claim 1 or 2, characterized in that it contains tris(dipivalomethanato)-europium as the 1,3-diketone complex.

4. An electrophotographic recording material as claimed in claim 1 or 2, characterized in that it contains tris(dipivalomethanato)-praseodymium as the 1,3-diketone complex.

5. An electrophotographic recording material as claimed in claim 1 or 2, characterized in that it contains tris [1,1,1,2,2,3,3-heptafluoro-7,7-dimethyloctane-4,6-dionato]-holmium as the 1,3-diketone complex.

6. An electrophotographic recording material as claimed in any of claims 1 to 5, characterized in that it comprises an electrically conductive base, a layer which contains a charge carrier-producing compound, and a further layer which contains a charge carrier-transporting compound and from 0.5 to 30 % by weight, based on the binder present in this layer, of a metal-1,3-diketone complex as claimed in claim 1.

7. A recording material for the production of electrophotographic printing plates, as claimed in any of claims 1 to 5, characterized in that it comprises, on a 0.08-0.6 mm thick base suitable for printing plates, a photosemiconducting layer containing.
a) at least one binder,
b) at least one charge carrier-transporting compound,
c) at least one dye as sensitizer, and
d) at least one metal-1,3-diketone complex as claimed in claim 1, with or without
e) further .additives.

8. A recording material as claimed in claim 7, characterized in that the binder is soluble in basic aqueous or aqueous-alcoholic solvents.

9. A recording material as claimed in claim 7 or 8, characterized in that the binder is a copolymer of styrene, maleic anhydride and acrylic and/or methacrylic acid, the copolymer containing from 5 to 50 % by weight of maleic anhydride groups as copolymerized units and from 5 to 35 % by weight of acrylic and/or methacrylic acid groups as copolymerized units.

10. The use of an electrophotographic recording material as claimed in claims 1 to 6 for reprographic purposes.

11. The use of an electrophotographic recording material as claimed in claims 1 to 6 or 7 to 9 for the production of electrophotographic printing plates, particularly offset printing plates.

## Revendications

1. Matériaux d'enregistrement électrophotographiques à supports électriquement conducteurs, liants, composés ou sensibilisateurs générateurs de porteurs de charges, composés transporteurs des porteurs de charges, et additifs, caractérisés par le fait qu'ils contiennent, comme additif, 0,5 à 30 % en poids, rapporté à la partie liant dans la couche contenant les composés transporteurs des porteurs de charges, d'un complexe métal-dicétone-1,3 de formule où
R' et R² représentent un reste alkyle substitué ou non
R³ représente hydrogène ou un reste alkyle substitué ou non
M un élément de nombre atomique 21, 39, ou 57 à 71, et
n le nombre 3 ou, lorsque M = cerium (nombre atomique 58) également le nombre 4.

2. Matériaux d'enregistrement électrophotographiques selon la revendication 1, caractérisés par le fait qu'ils contiennent le complexe dicétone-1,3 en quantité de 3 à 15 % en poids.

3. Matériaux d'enregistrement électrophotographiques selon l'une des revendications 1 ou 2, caractérisés par le fait qu'ils contiennent, comme complexe 1,3-dicétone, du tris(dipivalométhanato)-europium.

4. Matériaux d'enregistrement électrophotographiques selon l'une des revendications 1 ou 2, caractérisés par le fait qu'ils contiennent, comme complexe 1,3-dicétone, du tris(dipivalométhanato)-praséodyme.

5. Matériaux d'enregistrement électrophotographiques selon l'une des revendications 1 ou 2, caractérisés par le fait qu'ils contiennent, comme complexe 1,3-dicétone, du tris [1,1,1,2,2,3,3-heptafluor-7,7-diméthyloctandionato-(4,6)]-holmium.

6. Matériaux d'enregistrement électrophotographiques selon l'une des revendications 1 à 5, caractérisés par le fait qu'ils comportent un support électriquement conducteur, une couche à composés générateurs de porteurs de charges et une autre couche à composés transporteurs de porteurs de charges, qui contient 0,5 à 30 % en poids, rapportés au liant de cette couche, d'un complexe métal-dicétone-1,3 selon la revendication 1.

7. Matériaux d'enregistrement pour fabrication de formes d'impression électrophotographiques selon l'une des revendications 1 à 5, caractérisés par le fait qu'ils comportent, sur un matériau support convenant pour formes d'impression, une épaisseur de 0,08 à 0,6 mm de couche photosemiconductrice qui contient
a) au moins un liant
b) au moins un composé transporteur de porteurs de charges
c) au moins un colorant, comme sensibilisateur
d) au moins un complexe métal-dicétone-1,3 selon la revendication 1 et
e) éventuellement d'autres additifs.

8. Matériaux d'enregistrement électrophotographiques selon.la revendication 7, caractérisés par le fait que le liant est soluble dans des solvants basiques, aqueux ou aqueux-alcooliques.

9. Matériaux d'enregistrement électrophotographiques selon les revendications 7 ou 8, caractérisés par le fait que le liant est un copolymérisat de styrène, anhydride maléique et acide acrylique et/ou méthacrylique, à proportion de groupes anhydride maléique en polymérisation de 5 à 50 % en poids, et proportion de groupes acryliques ou méthacryliques en polymérisation de 5 à 35 % en poids.

10. Utilisation des matériaux d'enregistrement électrophotographiques selon les revendications 1 à 6 en reprographie.

11. Utilisation des matériaux d'enregistrement électrophotographiques selon les revendications 1 à 6 ou 7 à 9 pour la fabrication de formes d'impression électrophotographiques, en particulier de formes d'impression offset.
